# EUROPÄISCHE PATENTSCHRIFT

(11) **EP 0 054 604 B1**
(45) Veröffentlichungstag und Bekanntmachung des Hinweises auf die Patenterteilung: **13.11.1985**
(21) Anmeldenummer: 81100979.4
(22) Anmeldetag: 12.02.1981
(51) Int. Cl.: G21F 9/16, G21F 9/30

(54) **Verfahren zur Herstellung von endlagerreifen, radioaktive Stoffe enthaltenden Abfall-Verfestigungsprodukten**
Process for preparing spent solid bodies for the final disposal of radioactive wastes
Procédé de préparation de corps résiduaires solidifiés pour le stockage définitif de déchets radioactifs

(30) Priorität: 19.12.1980 DE 3048001
(43) Veröffentlichungstag der Anmeldung: 30.06.1982
(73) Patentinhaber: KERNFORSCHUNGSZENTRUM KARLSRUHE GMBH, D-76050 Karlsruhe (DE)
(72) Erfinder: Köster, Rainer, Dr. Dipl.-Chem., D-7500 Karlsruhe (DE); Vejmelka, Peter, Dipl. Chem, D-7514 Eggenstein-Leopoldshafen (DE)

## Beschreibung

Die Erfindung betrifft ein Verfahren zur Herstellung von endlagerreifen, radioaktive Stoffe enthaltenden Abfall-Verfestigungsprodukten mit hoher Strahlenbeständigkeit bzw. geringer Radiolysegas-Bildung aus der Kategorie der mit hydraulisch abbindenden, aushärtenden, anorganischen Materialien verfestigten, radioaktiven Abfall-Formkörpern, bei weichem radioaktive, flüssige, wäßrige und/oder radioaktive feste Abfälle mit einer Zement-Wasser-Aufschlämmung vermischt bzw. umhüllt werden, erhärten gelassen werden und einer Wärmebehandlung unterzogen werden.

Unter den radioaktiven, flüssigen, wäßrigen und/oder radioaktiven festen Abfällen, die mit einem hohen Maß an Sicherheit für die Umwelt in dem vorliegenden Verfahren verfestigt und in den erhärtenden Formkörpern inkorporiert werden, sind solche zu verstehen, wie zum Beispiel
- hoch- und mittelradioaktive Stoffe und/oder Aktiniden enthaltende, wäßrige Abfallkonzentrate,
- in Wasser aufgeschlämmte, feinkörnige, feste Abfälle
- aktinidenhaltigeverbrennungsrückstände,
- feste, stückige Abfälle, wie Brennelementhülsen oder Kern-Bauteile etc.

Zur Verfestigung von radioaktiven, wäßrigen Abfällen wurde bereits seit langem vorgeschlagen, das Volumen solcher Abfälle zu verringern, dabei die radioaktiven Stoffe aufzukonzentrieren, die Abfallkonzentrate entweder mit einem Zusatz von Glasbildnern einer Wärmebehandlung zu unterziehen, bis die radioaktiven Stoffe in der entstehenden Glasschmelze verteilt vorliegen und danach die Schmelze zu einem Festkörper erstarren zu lassen (DE-A-2 609 299), oder mit silikathaltigen Tonen bzw. Ionenaustauschern zu mischen und zu einem festen Körper keramisch zu brennen (DE-B-2 726 087).

Die Nachteile der Herstellung von Glasblöcken, die radioaktive Abfallstoffe inkorporiert enthalten, sind darin zu sehen, daß hierfür eine verhältnismäßig komplizierte und kostenaufwendige Verfahrenstechnik erforderlich ist. Ein weiterer Nachteil, sowohl bei der Verfestigung in Glas, als auch in Tonen, die gebrannt werden, ist der, daß bei Hochtemperaturschritten aus dem noch nicht verfestigten Abfall nennenswerte Mengen an radioaktiven Stoffen, wie z. B. Ruthenium, Cäsium etc., sich verflüchtigen und durch eine aufwendige Abgasreinigung mit Feststoff-Filtern, Kondensatabscheidern und Waschkolonnen zurückgehalten werden müssen.

Zur Verfestigung fester, stückiger Abfälle, wie Brennelementhülsen oder Kern-Bauteile werden zur Zeit Zementmischungen verwendet. Die Produkte werden nicht thermisch nachbehandelt. Die Nachteile zementierter hochradioaktiver oder mittelradioaktiver Abfall-, Aschen-, Brennelementhülsen-und Kern-Bauteile-Produkte bestehen darin, daß durch den vergleichsweise hohen Wassergehalt unter dem Einfluß der von den Abfällen ausgehenden, radioaktiven Strahlung durch die strahlenchemische Zersetzung des Wassers große Mengen Wasserstoff und Sauerstoff gebildet werden. Dies könnte Nachteile für die Betriebssicherheit der Zwischen- und Endlagerung mit sich bringen. Außerdem müssen die Temperaturen der Produkte beim Lagern so geregelt werden, daß 100°C nicht überschritten werden. Bei höheren Temperaturen erfolgt eine Wasserfreisetzung aus den Produkten, was zu einem bedeutenden Druckaufbau im Produkt selbst und im Behälter führt. Dies kann bei einer Korrosion des Behälters evtl. zu Aktivitätsfreisetzungen aus dem Behälter führen.

Der Erfindung liegt nun die Aufgabe zugrunde, ein Verfahren zur Herstellung von endlagerreifen, radioaktive Stoffe enthaltenden Abfall-Verfestigungsprodukten mit hoher Strahlenbeständigkeit bzw. geringerer Radiolysegas-Bildung aus der Kategorie der mit hydraulisch abbindenden, aushärtenden, anorganischen Materialien verfestigen radioaktiven Abfall-Formkörpern, zu schaffen, die alle bzw. nahezu alle positiven Eigenschaften der bekannten Verfestigungsprodukte ebenfalls besitzen, doch die Nachteile der bekannten Produkte, insbesondere die Radiolysegas-Bildung, der Druckaufbau im Produkt bzw. im Behälter, die Gefahr einer Aktivitätsfreisetzung aus dem Behälter oder die Verflüchtigung von radioaktiven Nukliden bei der Herstellung während der Hochtemperaturschritte etc. nicht aufweisen.

Die Aufgabe wird auf überraschend einfache Weise erfindungsgemäß dadurch gelöst, daß die Gemische aus Abfall und Zement-Wasser-Aufschlämmung mit einem portlandzementklinkerhaltigen Zement in geschlossenen Behältern bei einer Temperatur zwischen Raumtemperatur bis 150°C zu geformten Körpern erhärten gelassen werden und daß die erhärteten Formkörper bei Normaldruck oder bei einem Unterdruck einer Wärmebehandlung bei Temperaturen von 100°C bis maximal 250°C zur EntfernungdesindenPorenderFormkörperungebundenvorliegendenWassersunterzogenwerden.

Eine vorteilhafte Ausbildung der Erfindung unter Verwendung von Spezialelementen ist dadurch gekennzeichnet, daß
a) der radioaktive Abfall mit einer Aufschlämmung eines portlandzementklinkerfreien Zementes, der entweder 20 bis 30 Gew.-% Si0₂ und 40 bis 70 Gew.-% CaO oder 25 bis 35 Gew.-% Si0₂, 10 bis 25 Gew.-% CaO und 30 bis 50 Gew.-% A1₂0₃ enthält, vermischt bzw. umhüllt wird,
b) die aus a) erhaltenen Mischungen in geschlossenen Behältern bei Raumtemperatur oder bei einer Temperaturoberhalb Raumtemperatur bis 150° Czu geformten Körpern erhärten gelassenwerden,
c) die erhärteten Formkörper bei Normaldruck oder bei einen Unterdruck einer Wärmebehandlung bei Temperaturen von 100°C bis maximal 250°C zur Entfernung des in den Poren der Formkörper ungebunden vorliegenden Wassers unterzogen werden.

Der verwendete Zement kann auch Zusatzstoffe wie Bentonite enthalten. Eine vorteilhafte Ausbildung der Erfindung ist dadurch gekennzeichnet, daß die Wärmebehandlung der Formkörper (Schritt c) bei einer Temperatur zwischen 150° und 250°C und über eine Zeitdauer zwischen 12 Stunden und 4 Tagen durchgeführt wird.

Beispielsweise fallen bei der Wiederaufarbeitung von Kernbrennstoffen, bei der Fabrikation und Verarbeitung von Kernbrennstoffen sowie aus sonstigen kerntechnischen Anlagen u. a. folgende radioaktive Abfälle an, die nach dem erfindungsgemäßen Verfahren verfestigt werden können:
1. Hochaktive Abfallösungen - das sind salpetersaure Lösungen von vorwiegend Schwermetallnitraten - die bei der Abtrennung der Spaltprodukte aus abgebrannten Kernbrennstoffen bei deren Wiederaufarbeitung entstehen.
2. Mittelaktive Abfallösungen - das sind überwiegend salpetersaure Lösungen mit in der Regel hohen Gehalten an Natriumnitrat, die an anderer Stelle als die hochaktiven Abfallösungen bei der Wiederaufarbeitung von Kernbrennstoffen und bei der Dekontamination in kerntechnischen Anlagen anfallen.
3. Aktinidenkonzentrate, das sind Lösungen, Pulver, oder Verbrennungsrückstände, die vor allem bei der Verarbeitung und Fabrikation von Kernbrennstoffen als Abfallprodukte erhalten werden.
4. Aschen und Rückstände aus der Verbrennung organischer radioaktiver Abfälle.
5. Feste, stückige, metallische Abfälle wie Brennelementhülsen, Kern-Bauteile, sonstige aktivierte und/oder kontaminierte metallische Abfälle, die in einem Betrieb von kerntechnischen Anlagen und bei der Wiederaufarbeitung von abgebrannten Kernbrennstoffen anfallen.

Die anfallenden wäßrigen Lösungen oder wäßrigen Aufschlämmungen werden in einem Behälter, der auch der Endlagerbehälter sein kann, direkt mit dem Zement gemäß der Erfindung unter Rühren vermischt oder indirekt in einem Mischgefäß gemischt und anschließend in den Behälter gefüllt. Die festen, stückigen Abfälle werden mit einer Mischung, hergestellt aus Zement gemäß der Erfindung und Wasser (W/Z-Wert vorteilhafterweise 0,3 bis 0,6) übergossen, evtl. unter Anwendung von geringen Drücken. Die Hydration (Verfahrensschritt b)) wird vorteilhaft bei Temperaturen zwischen Raumtemperatur und 100°C durchgeführt. Die Entfernung des überschüssigen Wassers (Verfahrensschritt c)) wird vorteilhaft bei Temperaturen zwischen 100°C und 200°C durchgeführt. Die Temperatur und die Zeitdauer der Wärmebehandlung sind stark abhängig von der Zusammensetzung und den Abmessungen der Produkte. Das Aufheizen der Produkte sollte verhältnismäßig langsam erfolgen, um Rißbildungen zu vermeiden. Die optimalen Aufheiz- und Trocknungszeiten müssen der jeweiligen Produktzusammensetzung und-Größe angepaßt werden. Als vorteilhaft haben sich Aufheizraten erwiesen, die im Bereich zwischen 0,5° C/min und 2° C/min liegen.

Gegenüber den bisherigen, bekannten Verfahren zur Verfestigung der Abfallösungen oder Aufschlämmungen, wie z. B. Verfestigung in einer Glasmatrix usw., weist das erfindungsgemäße Verfahren eine Reihe von deutlichen Vorteilen auf.

Beispielsweise ist die Verfahrenstechnik zur Herstellung der Abfallprodukte im Vergleich zur Verglasung sehr einfach (Mischen im Behälter durch Rühren in einem separaten Mischgefäß und Abfüllen in den Behälter). Die Hydratation der Produkte und das Entfernen des überschüssigen Wassers (des in den Poren des Verfestigungsprodukts ungebunden vorliegenden Wassers) erfolgt bei vergleichsweise niedrigen Temperaturen, daher keine über die Gasphase entweichenden radioaktiven Elemente, wie z. B. Cäsium und Ruthenium.

Durch die niedrigen Temperaturen bei der Produktherstellung werden die Korrosionsraten der verwendeten Apparaturen sehr gering gehalten.

Durch die Erniedrigung des Wassergehalts in den Produkten durch die thermische Nachbehandlung wird die Radiolysegas-Bildung in den Produkten entscheidend verringert. Die mechanische Beständigkeit wird durch diese Behandlung nicht beeinflußt, da nur auf vergleichsweise niedrige Temperatur erhitzt wird und nur überschüssiges Wasser abgetrennt wird, das nicht an der Struktur des Zementsteines beteiligt ist.

Durch die Erniedrigung des Wassergehalts können die Produkte bei Temperaturen gelagert werden, die über 100° C bis 150° C betragen, da kein freies Wasser mehr vorhanden ist und sich im Behälter deshalb kein erhöhter Wasserdampf-Partialdruck aufbauen kann und keine Aktivität freigesetzt werden kann.

Bei Verwendung spezieller Zemente (z. B. Tiefbohrzemente) erhält man Produkte, die wesentlich beständiger sind gegenüber dem Angriff wäßriger Salzlösungen und auch thermisch beständiger sind als Produkte die dem Stand der Technik entsprechen.

Bei den Brennelementhülsen-Verfestigungs-Produkten ergibt sich ein weiterer Vorteil:
Durch die thermische Nachbehandlung bis ca. 250° C wird die thermodynamisch mögliche Reaktion zwischen Zirkon und Wasser schnell ablaufen und durch die entstehende Oxidschicht schnell zum Stillstand kommen. Aufgrund der thermischen Nachbehandlung steht dann kein reaktionsfähiges Wasser mehr zur Verfügung. Dies bedeutet, daß die bei Untersuchungen festgestellten hohen Tritiumfreisetzungsraten aus konventionellen Brennelementhülsen-Zementprodukten bei den Verfestigungs- produkten gemäß der Erfindung nich mehr auftreten werden. Ähnliches gilt für zementierte, tritiumhaltige Kern-Bauteile.

Die Erfindung wird in den folgenden Beispielen näher erläutert ohne jedoch auf diese Beispiele eingeschränkt zu sein.

### Beispiel 1

### Verringerung der Radiolysgas-Bildung als Folge der Wärmebehandlung

Es wurden simulierte Verfestigungsblöcke im Labormaßstab (ca. 85 mm hoch und ca. 62 mm Durchmesser) aus Portlandzement 35 (PZ35) miteinem Wasser-Zement-Wert W/Z = 0,4 hergestellt, und zwar
a) mit Leitungswasser (Produktbezeichnung PZ 35/Zementstein [ohne r. a. Abfall])
b) mit simulierter mittelradioaktiver Abfallösung (Produktbezeichnung PZ 35/MAW)
c) mit simulierter hochaktiver Abfallösung (PZ 35/HAW).

Jeweils die Hälfte der Proben aus a), b) und c) wurden gemäß dem Stande der Technik gefertigt, d. h. ohne Wärmebehandlung, lediglich 28 Tage bei Raumtemperatur gelagert. Die jeweils andere Hälfte der Proben wurde nach dem erfindungsgemäßen Verfahren wärmebehandelt, d. h. bei 200°C und Normaldruck entwässert. Danach wurden alle Proben mit 10 MeV-Elektronen bis auf 10⁸ rad bestrahlt und die Gasausbeute in ml/g und Mrad gemessen. Der Gewichtsverlust der entwässerten Proben betrug sowohl bei den Proben unter a) als auch bei den Proben unter b) und unter c) jeweils 23 Gew.-%. Dies entspricht einem Restwassergehalt von ca. 7 bis 9 Gew.-% im Produkt. Die Radiolysegas-Bildung für alle Proben ist in der nachfolgenden Tabelle aufgeführt.

Aus den gemessenen Werten wird deutlich, daß die nach dem erfindungsgemäßen Verfahren behandelten Proben eine um eine bis zwei Zehner-Potenzen geringere Wasserstoffbildung aufwiesen. In der nachfolgenden Tabelle sind die Werte für die Druckfestigkeit der Probenblöcke angegeben.

Druckfestigkeit:

Die Ergebnisse zeigen, daß die mechanischen Eigenschaften der Verfestigungsprodukte, hergestellt nach dem erfindungsgemäßen Verfahren nicht oder nur unwesentlich verschlechtert werden gegenüber den nach dem Stand der Technik hergestellten Blöcken.

### Beispiel 2

### Verringerung der Radiolysegas-Bildung als Folge der Wärmebehandlung unter Verwendung

### eines speziellen Zementes

Wie in Beispiel 1 wurden Laborblöcke hergestellt, jedoch unter Verwendung eines Tiefbohrzementes, welcher keinen Portlandzementklinkeranteil aufweist und in die Gruppe Zemente zu rechnen ist, deren Hauptbestandteile in die Bereiche 20 bis 30 Gew.-% Si0₂ und 40 bis 70 Gew.-% CaO fallen, anstelle des PZ 35. Es wurden nur Proben entsprechend a) in Beispiel 1 hergestellt. Der Wasser-Zement-Wert betrug ebenfalls 0,4, die Bestrahlungsart und -Dauer war die gleiche wie in Beispiel 1. Die Wasserstoffbildungsrate betrug bei der bei Raumtemperatur 28 Tage lang gelagerten Probe (Stand der Technik) 2,5 - 10-³ ml/g und Mrad und bei der nach dem erfindungsgemäßen Verfahren behandelten (bei 200° C und Normaldruck entwässerten Probe nur 3,7 . 10-⁴ ml/g und Mrad.

### Beispiel 3

Vergleichende Untersuchungen an Zementsteinproben ohne simulierten Abfall [a) Radiolyse-Wasserstoffausbeute in Abhängigkeit von der Vorlagerzeit bei y-Bestrahlung; b) Gewichtsänderungen bei der Lagerung von unbestrahlten Proben in quinärer Lösung bei 100°C und

### einem bar]

a) Zur Simulierung einer umhüllenden Verfestigung von festen stückigen radioaktiven Abfällen wie Brennelementhülsen, die bei der Wiederaufarbeitung bestrahlter Kernbrenn- und/oder Brutstoffelemente anfallen, oder wie Kern-Bauteile, wurde eine Zement-Wasser-Mischung aus einem speziellen Zement, welcher keinen Portlandzementklinkeranteil aufweist und in die Gruppe Zemente zu rechnen ist, deren Hauptbestandteile in die Bereiche 25 bis 35 Gew.-% Si0₂, 10 bis 25 Gew.-% CaO und 30 bis 50 Gew.-% Al₂O₃ fallen, hergestellt und unter Anwendung von geringem Druck in eine Form vergossen und ohne Zusatz inaktiver metallischer Stücke erhärten gelassen. Eine derartige Simulierung ist zulässig, weil die metallischen Stücke nicht am chemischen Geschehen während der Erhärtung der Zement-Wasser-Mischung teilnehmen. Zusätze an Metallstücken würden lediglich die Festigkeits-Eigenschaften verbessern, die jedoch zur Lösung der vorliegenden Aufgabe praktisch nichts beitragen. Die Zement-Wasser-Mischung hatte einen Wasserzementwert von W/Z = 0,45, der Probenkörper wurde 4 Tage lang bei 100°C ausgehärtet und danach 2 Tage lang bei ebenfalls 100°C im Trockenschrank bei Normaldruck getrocknet. Es wurde danach keine Rißbildung beobachtet, der Gewichtsverlust betrug ca. 10%. Auf diese Weise hergestellte Proben wurden anschließend mit y-Strahlen bestrahlt und die durch Radiolyse erzeugte Wasserstoff-Ausbeute der bestrahlten Zementsteinproben gemessen. Zum Vergleich wurden unter denselben Bedingungen Zementsteinproben aus Portlandzement 35 hergestellt und untersucht. Die Ergebnisse dieser Untersuchungen sind in den folgenden Tabellen aufgeführt und zum Vergleich einander gegenübergestellt.
b) Laborblöckchen, die unter Verwendung eines speziellen Zementes (wie oben beschrieben) hergestellt wurden, erwiesen sich bei Korrosionsuntersuchungen während der Lagerung in quinärer Lösung (Salzlösung mit der Zusammensetzung in Gew.-%: 24,7% MgC1₂; 2,3% MgS0₄; 1,9% NaCI; 3,3% KCI; Rest H₂0) wesentlich beständiger als die Blöckchen aus herkömmlichen Portland-Zement, wie einerseits eine visuelle Beurteilung und andererseits auch klar die Massenänderungen der unbestrahlten Proben während der Lagerung in der quinären Lösung aufzeigten.

In Tabelle 2 bedeuten M, das jeweils nach bestimmten Zeitabständen gewogene Gewicht für die entsprechende Probe, 4M die Gewichtsveränderung in Prozenten des Ausgangsgewichts. Aus der Tabelle ist leicht erkennbar, daß nach einer gewissen Zeidauer die Gewichtsänderung der Probe mit dem speziellen Zement praktisch Null wird, d. h. nach der Aufnahme einer gewissen Menge der quinären Lösung bleibt die Masse der Probe gleich. Demgegenüber quillt die Portland-Zement-Probe (die dem Stand der Technik entspricht) auf, weist einen deutlichen Massenzuwachs während zunehmender Lagerung in der quinären Lösung auf und ist somit erhöhter Korrosion ausgesetzt.

### Beispiel 4

### Vergleichende Untersuchungen über Gewichtsveränderungen bei der Lagerung von

### Zement/MAW-Proben in quinärer Lösung

Bei der Verfestigung von wäßrigen Konzentraten oder Aufschlämmungen (simulierter MAW) wird das Konzentrat mit dem Zement vermischt. Unter Verwendung eines Spezial-Zementes ohne PZ-Klinker (wie in Beispiel 3 beschrieben) wurden mit MAW-Simulat Proben mit einem Salzgehalt von 10 Gew.-% hergestellt (W/Z = 0,45). Bei Korrosionsuntersuchungen in quinärer Lösung bei 100°C erwiesen sich diese Produkte wesentlich korrosionsbeständiger als vergleichbare Produkte aus herkömmlichem Portland-Zement.

## Patentansprüche

1. Verfahren zur Herstellung von endlagerreifen, radioaktive Stoffe enthaltenden Abfall-Verfestigungsprodukten mit hoher Strahlenbeständigkeit bzw. geringer Radiolysegas-Bildung aus der Kategorie der mit hydraulisch abbindenden, aushärtenden, anorganischen Materialien verfestigten radioaktiven Abfall-Formkörpern, bei welchem radioaktive, flüssige, wäßrige und/oder radioaktive feste Abfälle mit einer Zement-Wasser-Aufschlämmung vermischt bzw. umhüllt werden, erhärten gelassen werden und einer Wärmebehandlung unterzogen werden, dadurch gekennzeichnet, daß
die Gemische aus Abfall und Zement-Wasser-Aufschlämmung mit einem portlandzementklinkerhaltigen Zement in geschlossenen Behältern bei einer Temperatur zwischen Raumtemperatur bis 150° C zu geformten Körpern erhärten gelassen werden und daß
die erhärteten Formkörper bei Normaldruck oder bei einem Unterdruck einer Wärmebehandlung bei Temperaturen von 100°C bis maximal 250°C zur Entfernung des in den Poren der Formkörper ungebunden vorliegenden Wassers unterzogen werden.

2. Verfahren zur Herstellung von endlagerreifen, radioaktive Stoffe enthaltenden Abfall-Verfestigungsprodukten mit hoher Strahlenbeständigkeit bzw. geringer Radiolysegas-Bildung aus der Kategorie der mit hydraulisch abbindenden, aushärtenden, anorganischen Materialien verfestigten radioaktiven Abfall-Formkörpern, bei welchem radioaktive, flüssige, wäßrige und/oder radioaktive feste Abfälle mit einer Zement-Wasser-Aufschlämmung vermischt bzw. umhüllt werden, erhärten gelassen werden und einer Wärmebehandlung unterzogen werden, dadurch gekennzeichnet, daß
a) der radioaktive Abfall mit einer Aufschlämmung eines portlandzementklinkerfreien Zementes, der entweder 20 bis 30 Gew.-% Si0₂ und 40 bis 70 Gew.-% CaO oder 25 bis 35 Gew.-% Si0₂, 10 bis 25 Gew.-% CaO und 30 bis 50 Gew.-% A1₂0₃ enthält, vermischt bzw. umhüllt wird,
b) die aus a) erhaltenen Mischungen in geschlossenen Behältern bei Raumtemperatur oder bei einer Temperatur oberhalb Raumtemperatur bis 150°C zu geformten Körpern erhärten gelassen werden,
c) die erhärteten Formkörper bei Normaldruck oder bei einem Unterdruck einer Wärmebehandlung bei Temperaturen von 100°C bis maximal 250°C zur Entfernung des in den Poren der Formkörper ungebunden vorliegenden Wassers unterzogen werden.

3. Verfahren nach Anspruch 1 oder 2, dadurch gekennzeichnet, daß die Wärmebehandlung der Formkörper (Schritt c) bei einer Temperatur zwischen 150° und 250°C und über eine Zeitdauer zwischen 12 Stunden und 4Tagen durchgeführt wird.

## Claims

1. Method for producing waste solidification products suitable for final storage and containing radioactive substances with a high radiation resistance and a low radiolytic gas generation, respectively, of the category of the molded radioactive waste bodies which are solidified with hydraulically binding, hardenable, inorganic materials, wherein radioactive, liquid, aqueous and/or radioactive solid wastes are mixed or coated with a cement-water suspension, are allowed to harden and are subjected to a heat treatment, comprising
allowing hardening the mixtures of waste and cement-water suspension with a Portland cement klinker containing cement in closed containers at a temperature between room temperature up to 150° C to become molded bodies and
subjecting the hardened molded bodies to a heat treatment at normal pressure or negative pressure at temperatures of 100°C up to 250°C at the maximum so as to remove the water still unbound in the pores of the molded bodies.

2. Process for producing waste solidification products suitable for final storage and containing radioactive substances with a high radiation resistance and low radiolytic gas generation, respectively, of the category of molded radioactive waste bodies which are solidified with hydraulically binding, hardenable inorganic materials, wherein radioactive, liquid, aqueous and/or radioactive solid wastes are mixed or coated with a cement-water suspension, allowed to harden and subjected to a heat treatment, comprising
a) mixing and coating, respectively, the radioactive waste with a suspension of a Portland cement klinker free cement containing either 20 to 30 wt.% Si0₂ and 40 to 70 wt.% CaO or 25 to 35 wt.% SiO₂, 10 to 25 wt.% CaO and 30 to 50 wt.% Al₂O₃;
b) allowing hardening of the mixtures from a) in closed containers at room temperature or at a temperature above room temperature up to 150° C to become molded bodies;
c) subjecting the hardened molded bodies to a thermal treatment at normal pressure or at negative pressure and at temperatures of 100°C to 250°C at the maximum so as to remove the water still unbound in the pores of the molded bodies.

3. Method as described in Claim 1 or 2 wherein the heat treatment of the molded bodies (step c) is performed at a temperature between 150° C and 250° C over a period between 12 hours and four days.

## Revendications

1. Procédé pour la fabrication de produits de la solidification de déchets, contenant des substances radioactives prêtes au stockage définitif, avec une résine élevée à l'irradiation et une faible avec une résistance de gaz de radiolyse, de la catégorie des corps moulés à base de déchets radioactifs solidifiés au moyen de matières minérales faisant prise hydraulique, durcissantes, dans lesquels on enrobe ou mélange des déchets aqueux liquides, radioactifs et/ou des déchets solides radioactifs avec une suspension de ciment et d'eau, laisse durcir, et soumet à un traitement thermique, procédé caractérisé en ce qu'on laisse durcir les mélanges de déchets et de suspension de ciment et d'eau faits avec un ciment contenant des clinkers de ciment Portland dans des récipients fermés, à une température entre la température ambiante et 150°C, en corps moulés, et que ces corps moulés durcis sont soumis, à la pression normale ou sous une pression réduite à un traitement thermique à des températures pouvant aller de 100°C jusqu'à 250°C au maximum, pour éliminer l'eau présente sans être combinée dans les pores des corps moulés.

2. Procédé pour la fabrication de produits de la solidification de déchets, contenant des substances radioactives prêtes au stockage définitif, avec une résistance élevée à l'irradiation et une faible formation de gaz de radiolyse, de la catégorie des corps moulés à base de déchets radioactifs solidifiés au moyen de matières minérales faisant prise hydraulique, durcissantes, dans lesquels on enrobe ou mélange des déchets aqueux liquides, radioactifs et/ou des déchets solides radioactifs avec une suspension de ciment et d'eau, laisse durcir, et soumet à un traitement thermique, caractérisé en ce que:
a) on mélange ou enrobe les décets radioactifs avec une émulsion d'un ciment exempt de clinker de ciment Portland qui contient ou bien 20 à 30% en poids de Si0₂ et 40 à 70% en poids de CaO, ou bien 25 à 35% en poids de Si0₂,10 à 25% en poids de CaO et 30 à 50% en poids d'A1₂0₃;
b) laisse durcir les mélanges obtenus suivant a), dans des récipients fermés, à al température ambiante ou plus jusqu'à 150° C, en corps moulés,
c) soumet les corps moulés durcis, à la pression normale ou sous une pression réduite, à un traitement thermique, à des températures de 100°C jusqu'à 250°C au maximum, afin d'éliminer l'eau qui se trouve, non combinée, dans les pores des corps moulés.

3. Procédé suivant les revendications 1 ou 2, caractérisé en ce que le traitement thermique des corps moulés est effectué (étape c), à une température qui se situe entre 150 et 250° C, et pendant une durée qui peut aller de 12 heures à 4 jours.
